# EUROPÄISCHE PATENTSCHRIFT

(11) **EP 1 144 755 B1**
(45) Veröffentlichungstag und Bekanntmachung des Hinweises auf die Patenterteilung: **12.05.2004**
(21) Anmeldenummer: 99934562.2
(22) Anmeldetag: 02.07.1999
(51) Int. Cl.: D06P 5/00

(54) **VERFAHREN ZUM BEDRUCKEN VON TEXTILEN FASERMATERIALIEN NACH DEM TINTENSTRAHLDRUCK-VERFAHREN**
METHOD FOR PRINTING FIBROUS TEXTILE MATERIALS ACCORDING TO THE INK JET PRINTING TECHNIQUE
PROCEDE D'IMPRESSION PAR JET D'ENCRE DE MATERIAUX TEXTILES FIBREUX

(30) Priorität: 08.07.1998 CH 146098
(43) Veröffentlichungstag der Anmeldung: 17.10.2001
(73) Patentinhaber: Ciba Specialty Chemicals Holding Inc., 4057 Basel (CH)
(72) Erfinder: MHEIDLE, Mickael, F-68390 Sausheim (FR); GALEA, Bénédicte, F-68170 Rixheim (FR)
(86) Internationale Anmeldenummer: PCT/EP1999/004602
(87) Internationale Veröffentlichungsnummer: WO 2000/003079

(56) Entgegenhaltungen:
- EP-A- 0 177 111
- EP-A- 0 655 527
- WO-A-98/20084
- DE-A- 4 328 215
- DE-A- 19 727 767
- US-A- 5 631 071
- DATABASE WPI Section Ch, Week 8745 Derwent Publications Ltd., London, GB; Class A97, AN 87-317660 XP002098764 & JP 62 225577 A (TORAY IND INC), 3. Oktober 1987 (1987-10-03)
- DATABASE WPI Section Ch, Week 8735 Derwent Publications Ltd., London, GB; Class E17, AN 87-247062 XP002098765 & JP 62 169875 A (TORAY IND INC), 27. Juli 1987 (1987-07-27)
- PATENT ABSTRACTS OF JAPAN vol. 006, no. 040 (C-094), 12. März 1982 (1982-03-12) & JP 56 157470 A (CANON INC), 4. Dezember 1981 (1981-12-04)

## Beschreibung

Die vorliegende Erfindung betrifft ein Verfahren zum Bedrucken von textilen Fasermaterialien nach dem Tintenstrahldruck-Verfahren.

Tintenstrahldruck-Verfahren werden bereits seit einigen Jahren in der Textilindustrie angewendet. Diese Verfahren ermöglichen es, auf die sonst übliche Herstellung einer Druckschablone zu verzichten, so dass erhebliche Kosten- und Zeiteinsparungen erzielt werden können. Insbesondere bei der Herstellung von Mustervorlagen kann innerhalb deutlich geringerer Zeit auf veränderte Bedürfnisse reagiert werden.

Entsprechende Tintenstrahldruck-Verfahren sollten insbesondere optimale anwendungstechnische Eigenschaften aufweisen. Zu erwähnen seien in diesem Zusammenhang Eigenschaften wie die Viskosität, Stabilität, Oberflächenspannung und Leitfähigkeit der verwendeten Tinten. Ferner werden erhöhte Anforderungen an die Qualität der erhaltenen Drucke gestellt, wie z.B. bezüglich Farbstärke sowie Nassechtheitseigenschaften. Von den bekannten Verfahren werden diese Anforderungen nicht in allen Eigenschaften erfüllt, so dass weiterhin ein Bedarf nach neuen Verfahren für den textilen Tintenstrahldruck besteht.

Die US-A-5 631 071, WO A-98/20084 und die DE-A-43 28 215 offenbaren Tintenstrahldruckverfahren mit pigmenthaltigen Tinten.

Gegenstand der Erfindung ist ein Verfahren zum Bedrucken von textilen Fasermaterialien nach dem Tintenstrahldruck-Verfahren, wobei diese Fasermaterialien mit einer wässrigen Tinte bedruckt werden, welche
a) einen Pigmentfarbstoff der Formel worin
   R₅₂ Wasserstoff, Halogen, C₁-C₄-Alkyl, C₁-C₄-Alkoxy, Nitro oder Cyano,
   R₅₃ Wasserstoff, Halogen, Nitro oder Cyano,
   R₅₄ Wasserstoff, Halogen oder Phenylaminocarbonyl,
   R₅₅ Wasserstoff oder Hydroxy, und
   R₅₆ Wasserstoff oder ein Rest der Formel ist, wobei
   R₅₇ Wasserstoff, C₁-C₄-Alkyl oder C₁-C₄-Alkoxy,
   R₅₈ Wasserstoff, C₁-C₄-Alkoxy oder Halogen, und
   R₅₉ Wasserstoff, C₁-C₄-Alkyl, C₁-C₄-Alkoxy oder Halogen ist, worin
   R₆₀ und R₆₁ voneinander unabhängig C₁-C₄-Alkyl und R₆₂ und R₆₃ Halogen sind, wobei die Ringe A, B, D und E unsubstituiert oder ein- oder mehrfach mit Halogen substituiert sind, worin
   R₆₄ C₁-C₄-Alkyl,
   R₆₅ Wasserstoff, Halogen, C₁-C₄-Alkyl, C₁-C₄-Alkoxy, Nitro oder Cyano,
   R₆₆ Wasserstoff, Halogen, Nitro oder Cyano,
   R₆₇ Wasserstoff, Halogen, C₁-C₄-Alkyl, C₁-C₄-Alkoxy, Nitro oder Cyano sind, wobei die Ringe A' und B' unsubstituiert oder ein- oder mehrfach mit Halogen substituiert sind, worin
   (R₆₈)₀₋₂ und (R₆₈')₀₋₂ unabhängig voneinander für 0 bis 2 Substituenten ausgewählt aus der Gruppe Halogen, C₁-C₄-Alkyl, C₁-C₄-Alkoxy, Nitro oder Cyano stehen, und
   K₁ und K₂ unabhängig voneinander einen Rest der Formel bedeuten, wobei
   (R₆₉)₀₋₃ und (R₆₉')₀₋₃ unabhängig voneinander für 0 bis 3 Substituenten ausgewählt aus der Gruppe Halogen, C₁-C₄-Alkyl, C₁-C₄-Alkoxy, Nitro oder Cyano, insbesondere Halogen,
   C₁-C₄-Alkyl und C₁-C₄-Alkoxy, stehen, oder
   C.I. Pigment Yellow 34 oder C.I. Pigment Yellow 128,
   oder anorganische Pigmentfarbstoffe auf der Basis von Russ oder Eisenoxiden,
b) eine in Wasser dispergierbare oder in Wasser lösliche Mischung von Pigmentfarbstoffbindem, wobei eine Mischungskomponente auf dem Polymerisationsprodukt von Acrylsäure und eine weitere Mischungskomponente auf dem Polymerisationsprodukt von Acrylsäure und Urethan basiert, und
c) Glycerin, Propylenglykol oder Diethylenglykol enthält.

Von besonderem Interesse als Pigmentfarbstoffe sind die Farbstoffe der Formeln und

Weitere interessante Pigmentfarbstoffe sind C.I. Pigment Black 7, C.I. Pigment Red 101, C.I. Pigment Yellow 17, C.I. Pigment Yellow 34, C.I. Pigment Yellow 83 sowie C.I. Pigment Yellow 128.

Besonders bevorzugt verwendet man in dem erfindungsgemässen Verfahren als Pigmentfarbstoffe solche der Formel (7e), (7g) sowie C.I. Pigment Yellow 83 und C.I. Pigment Black 7.

Die genannten Pigmentfarbstoffe sind bekannt oder können in Analogie zu bekannten Herstellungsverfahren, wie Diazotierungs-, Kupptungs-, Additions- und Kondensationsreaktionen, erhalten werden.

Die Pigmentfarbstoffbinder sind in Wasser dispergierbar oder vorzugsweise in Wasser löslich. Als Beispiele seien Carboset® 531 und Sancure® AU-4010 der Firma BFGoodrich genannt.

In einer ganz besonderen Ausführungsform des erfindungsgemässen Verfahrens enthalten die als Binder in Betracht kommenden Polymerisate keine Sulfo- oder Sulfatogruppen.

Die Tinten enthalten bevorzugt einen Gesamtgehalt an Farbstoffen von 1 bis 35 Gew.-%, insbesondere 1 bis 30 Gew.-% und vorzugsweise 1 bis 20 Gew.-%, bezogen auf das Gesamtgewicht der Tinte. Als untere Grenze ist hierbei eine Grenze von 2,5 Gew.-%, insbesondere 5 Gew.-% und vorzugsweise 10 Gew.-%, bevorzugt.

Der Pigmentfarbstoffbinder liegt in der Tinte vorzugsweise in einer Menge von 2 bis 30 Gew.-%, insbesondere in einer Menge von 5 bis 20 Gew.-%, vor.

Bevorzugt sind für das erfindungsgemässe Verfahren solche Tinten, welche eine Viskosität von 1 bis 40 mPa·s (Millipascalsekunde), insbesondere 1 bis 20 mPa·s und vorzugsweise 1 bis 10 mPa·s aufweisen. Von besonderer Bedeutung sind Tinten, welche eine Viskosität von 2 bis 5 mPa·s aufweisen. Ferner sind Tinten von Bedeutung welche eine Viskosität von 10 bis 30 mPa·s aufweisen.

Die Tinten können, u.a. zwecks Einstellung der Viskosität, Verdickungsmittel natürlicher oder synthetischer Herkunft enthalten.

Als Beispiele für Verdickungsmittel seien handelsübliche Alginatverdickungen, Stärkeether oder Johannisbrotkernmehlether genannt. Ferner seien Celluloseäther genannt.

Als Celluloseäther kommen z.B. Methyl-, Aethyl-, Carboxymethyl-, Hydroxyäthyl-, Methythydroxyäthyl-, Hydroxypropyl- oder Hydroxypropylmethylcellulose in Betracht. Bevorzugt sind Carboxymethylcellulose und Hydroxypropylmethylcellulose. Die Celluloseäther sind vorzugsweise wasserlöslich. Als synthetische Verdickungsmittel seien ferner z.B. solche auf Basis von Poly(meth)acrylsäuren oder Poly(meth)acrylamiden genannt. Als Alginate kommen insbesondere Alkalialginate und vorzugsweise Natriumalginat in Betracht. Die Verdickungsmittel werden in der Tinte üblicherweise in einer Menge von 0,01 bis 2 Gew.-%, insbesondere 0,01 bis 1 Gew.-% und vorzugsweise 0,01 bis 0,5 Gew.-%, bezogen auf das Gesamtgewicht der Tinte, verwendet. Diese Verdickungsmittel erlauben die Einstellung einer bestimmten Viskosität der Tinte.

Als weitere Zusätze können die Tinten Tenside, Redispergiermittel oder Feuchthaltemittel enthalten.

Als Tenside kommen die handelsüblichen anionischen oder nichtionogenen Tenside in Betracht. Als Redispergiermittel ist z.B. Betain zu erwähnen.

Die Pigmentfarbstoffe werden zweckmässigerweise in dispergierter Form eingesetzt.

Zur Herstellung der Farbstoffdispersionen können die üblichen Dispergiermittel, vorzugsweise nichtionogene Dispergiermittel, verwendet werden.

Als nichtionogene Dispergiermittel eignen sich insbesondere Verbindungen, welche aus der Gruppe der
(ca) Alkylenoxidaddukte der Formel worin Y₁ C₁-C₁₂-Alkyl, Aryl oder Aralkyl bedeutet,
   "Alkylen" für den Ethylenrest oder Propylenrest steht und
   m₁ 1 bis 4 und n₁ 4 bis 50 sind,
(cb) Alkylenoxiaddukte an
(cba) gesättigte oder ungesättigte 1-6-wertige aliphatische Alkohole,
(cbb) Fettsäuren,
(cbc) Fettamine,
(cbd) Fettamide,
(cbe) Diamine,
(cbf) Sorbitanester,
(cc) Alkylenoxid-Kondensationsprodukte (Blockpolymerisate)
(cd) Polymerisate von Vinylpyrrolidon, Vinylacetat oder Vinylalkohol und
(ce) Co- oder Ter-polymere von Vinylpyrrolidon mit Vinylacetat und/oder Vinylalkohol, ausgewählt sind.

Geeignete Komponenten (ca) sind Polyaddukte von 4 bis 40 Mol Ethylenoxid an 1 Mol eines Phenols, das mindestens eine C₄-C₁₂-Alkylgruppe, eine Phenylgruppe; eine Tolylgruppe, eine a-Tolylethylgruppe, eine Benzylgruppe, eine a-Methylbenzylgruppe oder eine a,a-Dimethylbenzylgruppe aufweist, wie z.B. Butylphenol, Tributylphenol, Octylphenol, Ncnylphenol, Dinonylphenol, o-Phenylphenol, Benzylphenol, Dibenzylphenol, a-Tolylethylphenol, Dibenzyl-(nonyl)-phenol, a-Methylbenrylphenol, Bis-(a-Methylbenzyl)-phenol oder Tris-(amethylbenzyl)-phenol, wobei diese Addukte einzeln oder in Mischung verwendet werden können.

Von besonderem Interesse als Komponente (ca) sind Addukte von 6 bis 30 Mol Ethylenoxid an 1 Mol 4-Nonylphenol, an 1 Mol Dinonylphenol oder besonders an 1 Mol von Verbindungen, die durch Anlagerung von 1 bis 3 Mol von Styrolen an 1 Mol Phenole hergestellt werden.

Die Herstellung der Styrolanlagerungsprodukte erfolgt in bekannter Weise vorzugsweise in Gegenwart von Katalysatoren, wie Schwefelsäure, p-Totuolsulfonsäure oder vor allem Zinkchlorid. Als Styrole kommen zweckmässigerweise Styrol, a-Methylstyrol oder Vinyltoluol (4-Methylstyrol) in Betracht. Beispiele für die Phenole sind Phenol, Kresole oder Xylenole.

Ganz besonders bevorzugt sind Ethylenoxidaddukte der Formel (21) worin m₃ 1 bis 3 und n₃ 8 bis 30 bedeuten.

Ebenfalls bevorzugt sind Ethylenoxidaddukte der Formel worin Y₂ C₄-C₁₂-Alkyl, Phenyl, Tolyl, Tolyl-C₁-C₃-alkyl oder Phenyl-C₁-C₃-alkyl, wie z.B. a-Methyl- oder a,a-Dimethylbenzyl bedeutet, und m₂ 1 bis 3 und n₂ 4 bis 40 sind.

Die nichtionogene Komponente (cb) ist vorteilhafterweise
- ein Alkylenoxidanlagerungsprodukt von 1 bis 100 Mol Alkylenoxid, z.B. Ethylenoxid und/oder Propylenoxid, an 1 Mol eines aliphatischen Monoalkohols mit mindestens 4 Kohlenstoffatomen, eines 3- bis 6-wertigen aliphatischen Alkohols oder eines gegebenenfalls durch Alkyl, Phenyl, a-Tolylethyl, Benzyl, a-Methylbenzyl oder a,a-Dimethylbenzyl substituierten Phenols (cba);
- ein Alkylenoxidanlagerungsprodukt von 1 bis 100, vorzugsweise 2 bis 80 Mol Ethylenoxid wobei einzelne Ethylenoxideinheiten durch substituierte Epoxide, wie Styroloxid und/oder Propylenoxid, ersetzt sein können, an höhere ungesättigte oder gesättigte Monoalkohole (cba), Fettsäuren (cbb), Fettamine (cbc) oder Fettamide (cbd) mit 8 bis 22 Kohlenstoffatomen;
- ein Alkylenoxidanlagerungsprodukt, vorzugsweise ein Ethylenoxid-Propylenoxid-Addukt an Ethylendiamin (cbe);
- ein ethoxyliertes Sorbitanester mit langkettigen Estergruppen, wie z.B. Polyoxiethylen-Sorbitanmonolaurat mit 4 bis 20 Ethylenoxideinheiten oder Polyoxiethylen-Sorbitantrioleat mit 4 bis 20 Ethylenoxideinheiten (cbf).

Bevorzugte Komponenten (cc) sind Ethylenoxidaddukte an Polypropylenoxid (sogenannte EO-PO-Blockpolymere) und Propylenoxidaddukte an Polyethylenoxid (sogenannte umgekehrte EO-PO-Blockpolymere).

Besonders bevorzugt sind Ethylenoxid-Propylenoxid-Blockpolymere mit Molekulargewichten der Polypropylenoxidbasis von 1700 bis 4000 und einem Ethylenoxidgehalt im Gesamtmolekül von 30-80%, insbesondere 60-80%.

Von Interesse sind ferner Dispergiermittel auf der Basis von Naphthalinsulfonaten.

Besonders bevorzugt enthalten die Tinten Feuchthaltemittel, üblicherweise in einer Menge von 2 bis 30 Gew.-%, insbesondere 5 bis 30 Gew.-% und vorzugsweise 5 bis 25 Gew.-%, bezogen auf das Gesamtgewicht der Tinte. Als Feuchthaltemittel kommen insbesondere mehrwertige Alkohole, wie Ethylenglykol, Diethylenglykol, Triethylenglykol, Tetraethylenglykol, Propylenglykol, Dipropylenglykol, Glycerin und Polyethylenglykole mit einem Molekulargewicht von vorzugsweise 200 bis 800, in Betracht. Von besonderem Interesse sind Glycerin, Propylenglykol oder Diethylenglykol. Ganz besonders interessant ist Propylenglykol oder eine Mischung aus Diethylenglykol und Glycerin, z.B. in einem Gewichtsverhältnis von 10:1 bis 1:10, vorzugsweise 5:1 bis 1:5 und insbesondere 3:1 bis 1:3.

Gewünschtenfalls können die Tinten noch Säurespender wie Butyrolacton oder Natriumhydrogenphosphat, Konservierungsmittel, Pilz- und/oder Bakteriewachstum hemmende Stoffe, schaumdämpfende Mittel, Netzmittel, Sequestriermittel, Emulgatoren, wasserunlösliche Lösungsmittel, Oxidationsmittel oder Entlüftungsmittel enthalten.

In Betracht kommen als Konservierungsmittel vor allem formaldehydabgebende Mittel, wie z.B. Paraformaldehyd und Trioxan, vor allem wässrige, etwa 30 bis 40-gewichtsprozentige Formaldehydlösungen, als Sequestriermittel z.B. nitrilotriessigsaures Natrium, ethylendiamintetraessigsaures Natrium, vor allem Natrium-Polymethaphosphat, insbesondere Natrium-Hexamethaphosphat, als Emulgatoren vor allem Addukte aus einem Alkylenoxid und einem Fettalkohol, insbesondere einem Addukt aus Oleylalkohol und Ethylenoxid, als wasserunlösliche Lösungsmittel hochsiedende, gesättigte Kohlenwasserstoffe, vor allem Paraffine mit einem Siedebereich von etwa 160 bis 210°C (sogenannte Lackbenzine), als Oxidationsmittel z.B. eine aromatische Nitroverbindung, vor allem eine aromatische Mono- oder Dinitrocarbonsäure oder -sulfonsäure, die gegebenenfalls als Alkylenoxidaddukt vorliegt, insbesondere eine Nitrobenzolsulfonsäure und als Entlüftungsmittel z.B. hochsiedende Lösungsmittel, vor allem Terpentinöle, höhere Alkohle, vorzugsweise C₈- bis C₁₀-Alkohole, Terpenalkohole oder Entlüftungsmittel auf Basis von Mineral- und/oder Silikonölen, insbesondere Handelsformulierungen aus etwa 15 bis 25 Gewichtsprozent eines Mineral- und Silikonölgemisches und etwa 75 bis 85 Gewichtsprozent eines C₈-Alkohols wie z.B. 2-Ethyl-nhexanol. Diese werden üblicherweise in Mengen von 0,01 bis 5 Gew.-%, insbesondere 0,01 bis 5 Gew.-%, bezogen auf das Gesamtgewicht der Tinte, verwendet.

Als weitere Bestandteile der Tinte seien Chemikalien, wie Alkali, in Mengen von z.B. 0,1 bis 5 Gew.-%, insbesondere 0,5 bis 2 Gew.-%, genannt. Als Beispiele für solche Chemikalien sind wässrige ammoniakalische Lösungen sowie Dimethylethanolamin zu nennen.

Die Tinten können in der für Pigmentfarbstoffe üblichen Weise durch Mischen der einzelnen Bestandteile in der gewünschten Menge Wasser hergestellt werden. Die Pigmentpartikel weisen in der fertigen Tinte vorzugsweise ein definiertes Kornspektrum auf und sollten insbesondere eine bestimmte Komgrösse, die z.B. 10 µm, insbesondere 5 µm, beträgt, nicht überschreiten. Vorzugsweise weisen die Pigmentpartikel eine mittlere Komgrösse von 1 µm oder weniger auf. Ein definiertes Komspektrum kann beispielsweise erhalten werden, wenn die Pigmente nass gemahlen werden und das Komspektrum laufend durch Laserkomgrössenanalyse überwacht wird.

Das erfindungsgemässe Verfahren zum Bedrucken von textilen Fasermaterialien kann mit an und für sich bekannten für den textilen Druck geeigneten Tintenstrahldruckem ausgeführt werden.

Im Falle des Tintenstrahldruck-Verfahrens werden einzelne Tropfen der Tinte kontrolliert aus einer Düse auf ein Substrat gespritzt. Ueberwiegend werden hierzu die kontinuierliche Ink-Jet-Methode sowie die Drop on demand-Methode verwendet. Im Falle der kontinuierlichen Ink-Jet-Methode werden die Tropfen kontinuierlich erzeugt, wobei nicht für den Druck benötigte Tropfen in einen Auffangbehälter abgeleitet und rezykliert werden. Im Falle der Drop on demand-Methode hingegen werden Tropfen nach Wunsch erzeugt und gedruckt; d.h. es werden nur dann Tropfen erzeugt, wenn dies für den Druck erforderlich ist. Die Erzeugung der Tropfen kann z.B. mittels eines Piezo-Inkjet-Kopfes erfolgen. Bevorzugt ist für das erfindungsgemässe Verfahren der Druck nach der kontinuierlichen Ink-Jet-Methode.

Als textile Fasermaterialien kommen insbesondere hydroxylgruppenhaltige Fasermaterialien in Betracht. Bevorzugt sind cellulosehaltige Fasermaterialien, die ganz oder teilweise aus Cellulose bestehen. Beispiele sind natürliche Fasermaterialien wie Baumwolle, Leinen oder Hanf und regenerierte Fasermaterialien wie z.B. Viskose sowie Lyocell. Besonders bevorzugt sind hierbei Viskose oder vorzugsweise Baumwolle. Als weitere Fasermaterialien seien Wolle, Seide, Polyvinyl, Polyacrylnitril, Polyamid, Aramid, Polypropylen und Polyurethan genannt. Die genannten Fasermaterialien liegen vorzugsweise als flächige textile Gewebe, Gewirke oder Bahnen vor.

Nach dem Bedrucken wird das Fasermaterial vorteilhafterweise getrocknet, vorzugsweise bei Temperaturen bis 150°C, insbesondere 80 bis 120°C, und anschliessend wird der Druck fixiert.

Die Fixierung des Drucks kann z.B. durch eine Hitzebehandlung erfolgen, welche vorzugsweise bei einer Temperatur von 120 bis 190°C ausgeführt wird. Die Fixierung erfolgt hierbei bevorzugt 1 bis 8 Minuten.

Die Fixierung kann jedoch auch mit ionisierender Strahlung oder durch Bestrahlung mit UV-Licht erfolgen.

Vorteilhafterweise wird das bedruckte oder gefärbte Fasermaterial bei erhöhter Temperatur, z.B. zwischen 40 und 120° C, insbesondere zwischen 60 und 100° C, bestrahlt und fixiert. Die Bestrahlung kann dabei entweder unmittelbar nach dem Trocknungsvorgang stattfinden, oder man kann auch das kalte bedruckte Fasermaterial vor der Bestrahlung auf die gewünschte Temperatur erwärmen, z.B. in einem Infrarotheizgerät.

Unter ionisierender Strahlung soll eine Strahlung verstanden werden, die mit einer lonisationskammer nachgewiesen werden kann. Sie besteht entweder aus elektrisch geladenen, direkt ionisierenden Teilchen, die in Gasen längs ihrer Bahn durch Stoss Ionen erzeugen oder aus ungeladenen, indirekt ionisierenden Teilchen oder Photonen, die in Materie direkt ionisierende geladene Sekundärteilchen erzeugen, wie die Sekundärelektronen von Röntgen- oder γ-Strahlen oder die Rückstosskerne (insbesondere Protonen) von schnellen Neutronen; ebenfalls indirekt ionisierende Teilchen sind langsame Neutronen, die durch Kernreaktionen teils unmittelbar, teils über Photonen aus (β,γ)-Prozessen energiereiche geladene Teilchen erzeugen können. Als schwere geladene Teilchen kommen Protonen, Atomkerne oder ionisierte Atome in Betracht. Von besonderer Wichtigkeit für den erfindungsgemässen Prozess sind leichte geladene Teilchen, z.B. Elektronen. Als Röntgenstrahlung kommt sowohl die Bremsstrahlung als auch die charakteristische Strahlung in Betracht. Als wichtige Teilchenstrahlung schwerer geladener Teilchen sei die α-Strahlung genannt.

Die Erzeugung der ionisierenden Strahlung kann nach einer der üblichen Methoden erfolgen. So können z.B. spontane Kemumwandlungen als auch Kernreaktionen (erzwungene Kemumwandlungen) zur Erzeugung herangezogen werden. Als Strahlenquellen kommen entsprechend natürliche oder künstliche radioaktive Stoffe und vor allem Atomreaktoren in Betracht. Die in solchen Reaktoren durch Kernspaltung anfallenden radioaktiven Spaltprodukte stellen eine weitere wichtige Strahlenquelle dar.

Eine weitere in Betracht kommende Methode der Erzeugung von Strahlung ist die mittels einer Röntgenröhre.

Von besonderer Bedeutung sind Strahlen, die aus in elektrischen Feldem beschleunigten Teilchen bestehen. Als Strahlenquellen kommen hier Thermo-, Elektronenstoss-, Niederspannungsbogen-, Kaltkathoden- und Hochfrequenzionenquellen in Betracht.
Von besonderer Bedeutung für das Verfahren der vorliegenden Erfindung sind Elektronenstrahlen. Diese werden durch Beschleunigung und Bündelung von Elektronen erzeugt, die durch Glüh-, Feld- oder Photoemission sowie durch Elektronen- oder Ionenbombardement aus einer Kathode emittiert werden. Strahlenquellen sind Elektronenkanonen und Beschleuniger üblicher Bauart. Beispiele für Strahlenquellen sind aus der Literatur bekannt, z.B. Intemational Journal of Electron Beam & Gamma Radiation Processing, insbesondere 1/89 Seiten 11-15; Optik, 77 (1987), Seiten 99-104.

Als Strahlenquellen für Elektronenstrahlen kommen ferner β-Strahler, wie z.B. das Strontium-90 in Betracht.

Als technisch vorteilhaft anwendbare ionisierende Strahlen seien ausserdem die γ-Strahlen genannt, die insbesondere mit Cäsium-137- oder Kobalt-60-Isotopenquellen leicht herstellbar sind.

Die Fixierung mit ionisierender Strahlung erfolgt in der Regel so, dass ein erfindungsgemäss bedrucktes und getrocknetes Textilfasermaterial durch den Strahl eines Elektronenbeschleunigers bei Temperaturen zwischen 60 und 100° C hindurchgeführt wird. Dies geschieht mit einer solchen Geschwindigkeit, dass eine bestimmte Bestrahlungsdosis erreicht wird. Die normalerweise anzuwendenden Bestrahlungsdosen liegen zwischen 0,1 und 15 Mrad bei einer Beschleunigerspannung zwischen 160 und 300 kV, wobei die Bestrahlungsdosis vorteilhaft zwischen 0,1 und 4 Mrad liegt. Bei einer Dosis von weniger als 0,1 Mrad ist im allgemeinen der Fixiergrad zu gering, bei einer Dosis von mehr als 15 Mrad tritt häufig Schädigung des Fasermaterials und des Farbstoffes ein. Bei der Ausführung der Fixierung mittels ionisierender Strahlung muss selbstverständlich auf die jeweiligen technischen Voraussetzungen Rücksicht genommen werden. So richtet sich die spezielle Ausführungsform vor allem nach der Art der zu verwendenden ionisierenden Strahlen und ihrer Erzeugungsweise. Soll zum Beispiel das bedruckte Fasermaterial mit γ-Strahlen bestrahlt werden, so wird diese in eine Zelle eingeschlossen der Strahlung ausgesetzt. Werden bei geringer Strahlenintensität höhere Bestrahlungsdosen gewünscht, so kann das zu bestrahlende Material in mehreren Durchgängen der Strahlung ausgesetzt werden.

Bei Verwendung ultravioletter Strahlung ist in der Regel das Vorliegen eines Photoinitiators erforderlich. Der Photoinitiator absorbiert die Strahlung, um freie Radikale, die die Polymerisation einleiten, zu erzeugen. Beispiele für erfindungsgemäss verwendete Photoinitiatoren beziehungsweise Photoinitiatoren sind Carbonylverbindungen wie 2,3-Hexandion. Diacetylacetophenon, Benzoin und Benzoinether wie Dimethyl-, Ethyl- und Butylderivate, z.B. 2,2-Diethoxyacetophenon und 2,2-Dimethoxyacetophenon, Benzophenon bzw. ein Benzophenon-Salz und Phenyl-(1-hydroxycyclohexyl)-keton oder ein Keton der Formel

Benzophenon in Kombination mit einem Katalysator wie Triäthylamin, N,N'-Dibenrylamin und Dimethylaminoethanol und Benzophenon plus Michlers Keton; Acylphosphinoxide; stickstoffhaltige Verbindungen wie Diazomethan, Azo-bis-isobutyronitril, Hydrazin, Phenylhydrazin sowie Trimethylbenzylammoniumchlorid; und schwefelhaltige Verbindungen wie Benzolsulfonat, Diphenyl-disulfid sowie Tetramethylthiuramdisulfid, sowie phophorhaltige Verbindungen, wie z.B. Phosphinoxide. Derartige Photoinitiatoren werden für sich allein oder in Kombination miteinander verwendet.

Der Anteil an Photoinitiatoren in den aufgetragenen Färbekomponenten direkt vor der Bestrahlung beträgt 0,01-20%, vorzugsweise 0,1-5% , bezogen auf die gesamte Menge der eingesetzten farblosen polymerisierbaren Verbindungen.

Sowohl wasserlösliche wie auch wasserunlösliche Photoinitiatoren sind geeignet. Ausserdem sind copolymerisierbare Photoinitiatoren, wie sie z.B. in "Polymers Paint Colour Joumal, 180, S42f (1990)" erwähnt werden, von besonderem Vorteil.

Geeignet sind auch kationische Photoinitiatoren wie Triarylsulfoniumsalze, Diaryliodoniumsalze, Diaryleisenkomplexe oder allgemein Strukturen, wie beschrieben in "Chemistry & Technology of UV & EB Formulation for coatings, inks & paints" Band 3, herausgegeben von SITA Technology Ltd., Gardiner House, Broomhill Road, London, 1991.

Bevorzugt werden Acylphosphinoxide wie z. B. (2,4,6 Trimethylbenzoyl)(diphenyl)phosphinoxid,
oder Photoinitiatoren der Formel eingesetzt
oder ein Photoinitiator der Formel zusammen mit einem Photoinitiator der beiden zuvor genannten Formeln oder einem Photoinitiator der Formel oder Benzophenon zusammen mit einem Photoinitiator der obigen drei Formeln eingesetzt.

Ganz besonders bevorzugt werden die folgenden Photoinitiatoren eingesetzt: sowie die Mischung der Verbindungen der Formeln im Gewichtsverhältnis von 50:50 bis 10:90
sowie die Mischung der Verbindung der Formel und 2,4,6-Trimethylbenzoyldiphenylphosphin im Gewichtsverhältnis 20:80 bis 60:40.

Bei dem zu verwendenden UV-Licht handelt es sich um Strahlung, deren Emission zwischen 200 und 450 nm, insbesondere zwischen 210 und 400 nm, liegt. Die Strahlung wird vorzugsweise künstlich mit Hoch -, Mittel - oder Nieder - Druck Quecksilber-Dampflampen, Halogenlampen, Metallhalogenid -, Xenon - oder Wolframlampen, Kohlelichtbogen - oder Fluoreszenzlampen, H - und D - Lampen, superaktinischen Leuchtstoffröhren und Laser erzeugt.

Vorteilhafterweise werden Kapillar-Quecksilber-Hochdrucklampen oder Quecksilber-Hochdrucklampen oder Quecksilber-Niederdrucklampen verwendet.

Von ganz besonderem Vorteil sind Quecksilber-Hochdrucklampen und Quecksilber-Mitteldrucklampen, die auch z.B. mit Eisen- oder Galliumhalogenid dotiert sein können. Diese Lampen können auch mit Mikrowellen angeregt oder gepulst betrieben werden, um die Strahlung in Peaks zu konzentrieren. Auch bei Xenonlampen ist gepulster Betrieb möglich, wenn man einen höheren Anteil an längerweiligem UV-Licht benötigt.

Generell sind die üblichen UV-Strahlungsquellen wie beschrieben in "Chemistry & Technology of UV & EB Formulation for Coatings, Inks & Paints", Band 1, herausgegeben von SITA Technology, Gardiner House, Broomhill Road, London, 1991, geeignet.

Die genaue Bestrahlungszeit der Drucke wird sich nach der Leuchtstärke der UV-Quelle, dem Abstand von der Lichtquelle, Art und Menge an Photoinitiator sowie der Durchlässigkeit der Formulierung und des textilen Substrats für UV-Licht richten.

Übliche Bestrahlungszeiten mit dem UV-Licht betragen 1 Sekunde bis 20 Minuten, vorzugsweise 5 Sekunden bis 2 Minuten. Die Fixierung kann durch Unterbrechung der Lichteinstrahlung beendet werden, so dass sie auch diskontinuierlich durchgeführt werden kann.

Die Bestrahlung kann in der Atmosphäre eines inerten Schutzgases, z.B. unter Stickstoff durchgeführt werden, um eine Inhibierung durch Sauerstoff zu verhindern. Die Sauerstoffinhibierung kann auch wirksam durch Zusatz von sogenannten "Anti Blocking Agents", das sind Amine und speziell vor allem auch Aminoacrylate, unterdrückt werden.

Im Anschluss an die Fixierung kann das bedruckte Fasermaterial in üblicher Weise ausgewaschen und getrocknet werden

Sowohl der Ink-Jet Druck, als auch die nachfolgende Trocknung und die Fixierung können auch in einem einzigen Schritt ausgeführt werden. Gemeint ist hiermit insbesondere, dass diese Schritte kontinuierlich ausgeführt werden. D.h. dass hintereinander Apparaturen für den Ink-Jet Druck, die Trocknung und die Fixierung angebracht sind, durch welche das zu bedruckende Fasermaterial kontinuierlich hindurch bewegt wird. Die Apparaturen für den Ink-Jet Druck, die Trocknung und die Fixierung können auch in einer einzigen Maschine vereint sein. Das Fasermaterial wird kontinuierlich durch diese Maschine transportiert und ist dann nach Verlassen dieser Maschine fertiggestellt. Die Trocknung kann hierbei z.B. mittels thermischer Energie (wie z.B. oben angegeben) oder insbesondere mittels Infrarotstrahlung (IR) erfolgen. Die Fixierung kann hier z.B. wie z.B. oben angegeben erfolgen. Selbstverständlich kann auch der Ink-Jet Druck separat erfolgen und Trocknung und Fixierung werden wie oben angegeben kontinuierlich, z.B. in einer einzigen Maschine, ausgeführt.

Mit den oben genannten Druckverfahren ist es möglich, die Fasermaterialien sowohl in einer einzigen Nuance als auch in voneinander verschiedenen Nuancen zu bedrucken. Erfolgt das Bedrucken in einer Nuance, so kann das Bedrucken des Fasermaterials ganzflächig oder auch mit einem Muster erfolgen. Hierzu reicht naturgemäss die Verwendung einer einzigen Tinte; die gewünschte Nuance kann jedoch auch durch den Druck mit mehreren Tinten mit voneinander verschiedenen Nuancen erstellt werden. Soll ein Druck auf dem Fasermaterial erstellt werden, welcher mehrere voneinander verschiedene Nuancen aufweist, so erfolgt das Bedrucken des Fasermaterials mit mehreren Tinten, welche jeweils die gewünschte Nuance aufweisen oder so gedruckt werden, dass die jeweilige Nuance erstellt wird (z.B. dadurch, dass Tinten mit verschiedenen Nuancen übereinander auf das Fasermaterial gedruckt werden und so die zu erzielende Nuance ergeben).

Ferner ist es möglich, ein flächiges Fasermaterial beidseitig zu bedrucken. Hierbei kann z.B. eine Seite des Fasermaterials in einer Nuance bedruckt werden, z.B. ganzflächig, und die andere Seite des Fasermaterials wird mit einem Muster in einer oder mehreren voneinander verschiedenen Nuancen bedruckt. Selbstverständlich kann prinzipiell diese Seite auch ebenfalls ganzflächig in einer Nuance bedruckt werden. Ein solches Verfahren kann z.B. so ausgeführt werden, dass an jeder Seite des zu bedruckenden flächigen Fasermaterials einer oder mehrere Druckköpfe vorhanden sind. Es werden dann beide Seiten des Fasermaterials gleichzeitig bedruckt. Die Druckköpfe der jeweiligen Seite des Fasermaterials können sich direkt gegenüberstehen oder auch seitlich versetzt voneinander installiert sein. Ueblicherweise wird das Fasermaterial zwischen diesen Druckköpfen hindurch bewegt. Mit dieser Ausführungsform lassen sich interessante Effekte erzielen, welche sich insbesondere beim Umschlagen des flächigen Fasermaterials erkennen lassen.

Eine weitere interessante Ausführungsform betrifft das sogenannte imaging. Hierbei wird eine Vorlage, d.h. ein Bild welches mit dem Druck nachgestellt werden soll, digitalisiert, z.B. mittels einer Videokamera oder einem Scanner. Das digitalisierte Bild wird auf einen Computer übertragen, welcher dann mittels eines Ink-Jet Druckers das Bild auf das Fasermaterial druckt. Selbstverständlich kann das digitalisierte Bild auch bereits in dem Computer gespeichert sein, so dass die Digitalisierung entfällt. So kann ein zu druckendes Bild z.B. am Computer mit Graphik-Software erstellt worden sein. Bei dem zu druckenden Bild kann es sich z.B. auch um Buchstaben, Zahlen, Wörter, jegliche Muster oder auch komplexe verschiedenfarbige Bilder handeln. Verschiedenfarbige Bilder können z.B. durch Verwendung von mehreren Tinten mit voneinander verschiedenen Nuancen erstellt werden.

Die nach dem erfindungsgemässen Verfahren erhältlichen Drucke weisen gute Allgemeinechtheiten auf; sie besitzen z.B. eine gute Lichtechtheit, gute Nassechtheiten, wie Wasser-, Wasch-, Seewasser-, Überfärbe- und Schweissechtheit, eine gute Chlorechtheit, Reibechtheit, Bügelechtheit und Plissierechtheit sowie scharfe Konturen und eine hohe Farbstärke. Die verwendeten Drucktinten zeichnen sich durch gute Stabilität und gute Viskositätseigenschaften aus.

Die nachfolgenden Beispiele dienen zur Erläuterung der Erfindung. Darin sind die Temperaturen in Celsiusgraden angegeben, Teile sind Gewichtsteile und die Prozentangaben beziehen sich auf Gewichtsprozente, sofern nicht anders vermerkt. Gewichtsteile stehen zu Volumenteilen im Verhältnis von Kilogramm zu Liter.

### Beispiel 1:

Ein Baumwollgewebe wird mit einer wässrigen Tinte A, enhaltend
5 Gew.% des Pigmentfarbstoffs der Formel 10 Gew.-% eines handelsüblichen, in Wasser in dispergierter Form vorliegenden Polyacrylat-Binders (Carboset® 531),
2 Gew.-% eines handelsüblichen, in Wasser in dispergierter Form vorliegenden Polyurethanacrylat-Binders (Sancure® AU-4010),
15 Gew.-% Diethylenglykol,
5 Gew.-% Glycerin,
2 Gew.-% eines handelsüblichen Entschäumungsmittels, und
61 Gew.-% Wasser,
mit einem Drop-on-Demand Piezo Inkjet-Kopf aufgedruckt. Der Druck wird vollständig getrocknet und anschliessend 90 Sekunden bei 190°C fixiert. Man erhält einen Druck mit guten Allgemeinechtheiten.

## Patentansprüche

1. Verfahren zum Bedrucken von textilen Fasermaterialien nach dem Tintenstrahldruck-Verfahren, wobei diese Fasermaterialien mit einer wässrigen Tinte bedruckt werden, welche
a) einen Pigmentfarbstoff der Formel worin
R₅₂ Wasserstoff, Halogen, C₁-C₄-Alkyl, C₁-C₄-Alkoxy, Nitro oder Cyano,
R₅₃ Wasserstoff, Halogen, Nitro oder Cyano,
R₅₄ Wasserstoff, Halogen oder Phenylaminocarbonyl,
R₅₅ Wasserstoff oder Hydroxy, und
R₅₆ Wasserstoff oder ein Rest der Formel ist, wobei
R₅₇ Wasserstoff, C₁-C₄-Alkyl oder C₁-C₄-Alkoxy,
R₅₈ Wasserstoff, C ₁-C₄-Alkoxy oder Halogen, und
R₅₉ Wasserstoff, C₁-C₄-Alkyl, C₁-C₄-Alkoxy oder Halogen ist, worin
R₆₀ und R₆₁ voneinander unabhängig C₁-C₄-Alkyl und R₆₂ und R₆₃ Halogen sind, wobei die Ringe A, B, D und E unsubstituiert oder ein- oder mehrfach mit Halogen substituiert sind, worin
R₆₄ C₁-C₄-Alkyl,
R₆₅ Wasserstoff, Halogen, C₁-C₄-Alkyl, C₁-C₄-Alkoxy, Nitro oder Cyano,
R₆₆ Wasserstoff, Halogen, Nitro oder Cyano,
R₆₇ Wasserstoff, Halogen, C₁-C₄-Alkyl, C₁-C₄-Alkoxy, Nitro oder Cyano sind, wobei die Ringe A' und B' unsubstituiert oder ein- oder mehrfach mit Halogen substituiert sind, worin
(R₆₈)₀₋₂ und (R₆₈')₀₋₂ unabhängig voneinander für 0 bis 2 Substituenten ausgewählt aus der Gruppe Halogen, C₁-C₄-Alkyl, C₁-C₄-Alkoxy, Nitro oder Cyano stehen, und
K₁ und K₂ unabhängig voneinander einen Rest der Formel bedeuten, wobei
(R₆₉)₀₋₃ und (R₆₉')₀₋₃ unabhängig voneinander für 0 bis 3 Substituenten ausgewählt aus der Gruppe Halogen, C₁-C₄-Alkyl, C₁-C₄-Alkoxy, Nitro oder Cyano, insbesondere Halogen, C₁-C₄-Alkyl und C₁-C₄-Alkoxy, stehen, oder
C.I. Pigment Yellow 34 oder C.I. Pigment Yellow 128,
oder anorganische Pigmentfarbstoffe auf der Basis von Russ oder Eisenoxiden,
b) eine in Wasser dispergierbare oder in Wasser lösliche Mischung von Pigmentfarbstoffbindern, wobei eine Mischungskomponente auf dem Polymerisationsprodukt von Acrylsäure und eine weitere Mischungskomponente auf dem Polymerisationsprodukt von Acrylsäure und Urethan basiert, und
c) Glycerin, Propylenglykol oder Diethylenglykol enthält.

2. Verfahren gemäss Anspruch 1, **dadurch gekennzeichnet, dass** man eine Tinte verwendet, welche einen Gesamtgehalt an Farbstoffen von 1 bis 35 Gew.-%, insbesondere 2,5 bis 30 Gew.-% und vorzugsweise 5 bis 20 Gew.-%, bezogen auf das Gesamtgewicht der Tinte, enthält.

3. Verfahren gemäss einem der Ansprüche 1 und 2, **dadurch gekennzeichnet, dass** man eine Tinte verwendet, welche, bezogen auf das Gesamtgewicht der Tinte, 2 bis 30 Gew.-%, insbesondere 5 bis 30 Gew.-% und vorzugsweise 5 bis 25 Gew.-% Glycerin, Propylenglykol oder Diethylenglykol enthält.

4. Verfahren gemäss einem der Ansprüche 1 bis 3, **dadurch gekennzeichnet, dass** man eine Tinte verwendet, welche, bezogen auf das Gesamtgewicht der Tinte, 2 bis 30 Gew.-%, insbesondere 5 bis 20 Gew.-%, Pigmentfarbstoffbinder enthält.

5. Verfahren gemäss einem der Ansprüche 1 bis 4, **dadurch gekennzeichnet, dass** man das Fasermaterial mittels eines Piezo-Inkjet-Kopfes bedruckt.

6. Verfahren gemäss einem der Ansprüche 1 bis 5, **dadurch gekennzeichnet, dass** man als Fasermaterial cellulosisches Fasermaterial verwendet.

7. Verfahren gemäss einem der Ansprüche 1 bis 6, **dadurch gekennzeichnet, dass** man das Fasermaterial nach dem Bedrucken bei einer Temperatur von 120 bis 190°C fixiert.

8. Verfahren gemäss einem der Ansprüche 1 bis 7, **dadurch gekennzeichnet, dass** man das Fasermaterial nach dem Bedrucken mit ionisierender Strahlung oder durch Bestrahlung mit UV-Licht fixiert.

9. Verfahren gemäss einem der Ansprüche 1 bis 8, **dadurch gekennzeichnet, dass** man nach dem Drucken eine Trocknung und eine Fixierung des Druckes ausführt, wobei die Trocknung und Fixierung kontinuierlich ausgeführt werden.

10. Verfahren gemäss Anspruch 9, **dadurch gekennzeichnet, dass** das Bedrucken, die Trocknung und die Fixierung des Druckes kontinuierlich ausgeführt werden.

## Claims

1. A process for printing fibrous textile materials according to the ink-jet printing technique, the fibrous materials being printed with an aqueous ink comprising
a) a pigment dye of formula wherein
R₅₂ is hydrogen, halogen, C₁-C₄alkyl, C₁-C₄alkoxy, nitro or cyano,
R₅₃ is hydrogen, halogen, nitro or cyano,
R₅₄ is hydrogen, halogen or phenylaminocarbonyl,
R₅₅ is hydrogen or hydroxy, and
R₅₆ is hydrogen or a radical of formula wherein
R₅₇ is hydrogen, C₁-C₄alkyl or C₁-C₄alkoxy,
R₅₈ is hydrogen, C₁-C₄alkoxy or halogen, and
R₅₉ is hydrogen, C₁-C₄alkyl, C₁-C₄alkoxy or halogen, wherein
R₆₀ and R₆₁ are each independently of the other C₁-C₄alkyl and R₆₂ and R₆₃ are halogen, wherein the rings A, B, D and E are unsubstituted or mono- or poly-substituted by halogen, wherein
R₆₄ is C₁-C₄alkyl,
R₆₅ is hydrogen, halogen, C₁-C₄alkyl, C₁-C₄alkoxy, nitro or cyano,
R₆₆ is hydrogen, halogen, nitro or cyano,
R₆₇ is hydrogen, halogen, C₁-C₄alkyl, C₁-C₄alkoxy, nitro or cyano, wherein the rings A' and B' are unsubstituted or mono- or poly-substituted by halogen, wherein
(R₆₈)₀₋₂ and (R₆₈')₀₋₂ each independently of the other denote from 0 to 2 substituents selected from the group halogen, C₁-C₄alkyl, C₁-C₄alkoxy, nitro and cyano, and
K₁ and K₂ are each independently of the other a radical of formula wherein
(R₆₉)₀₋₃ and (R₆₉')₀₋₃ each independently of the other denote from 0 to 3 substituents selected from the group halogen, C₁-C₄alkyl, C₁-C₄alkoxy, nitro and cyano, especially halogen, C₁-C₄alkyl and C₁-C₄alkoxy, or
C.I. Pigment Yellow 34 or C.I. Pigment Yellow 128,
or inorganic pigment dyes based on carbon black or iron oxides,
b) a water-dispersible or water-soluble mixture of pigment dye binders, one component of the mixture being based on the polymerisation product of acrylic acid and another component of the mixture being based on the polymerisation product of acrylic acid and urethane, and
c) glycerol, propylene glycol or diethylene glycol.

2. A process according to claim 1, wherein there is used an ink having a total content of dyes of from 1 to 35 % by weight, especially from 2.5 to 30 % by weight and more especially from 5 to 20 % by weight, based on the total weight of the ink.

3. A process according to either claim 1 or claim 2, wherein there is used an ink that, based on the total weight of the ink, contains from 2 to 30 % by weight, especially from 5 to 30 % by weight and more especially from 5 to 25 % by weight, glycerol, propylene glycol or diethylene glycol.

4. A process according to any one of claims 1 to 3, wherein there is used an ink that, based on the total weight of the ink, contains from 2 to 30 % by weight, especially from 5 to 20 % by weight, pigment dye binder.

5. A process according to any one of claims 1 to 4, wherein the fibrous material is printed by means of a piezo ink-jet head.

6. A process according to any one of claims 1 to 5, wherein the fibrous material used is fibrous cellulosic material.

7. A process according to any one of claims 1 to 6, wherein, after the printing, the fibrous material is fixed at a temperature of from 120 to 190°C.

8. A process according to any one of claims 1 to 7, wherein, after the printing, the fibrous material is fixed using ionising radiation or by irradiation with UV light.

9. A process according to any one of claims 1 to 8, wherein, after the printing, the print is subjected to drying and fixing, the drying and fixing being carried out continuously.

10. A process according to claim 9, wherein the printing, the drying and the fixing of the print are carried out continuously.

## Revendications

1. Procédé pour l'impression de matières fibreuses textiles selon le procédé à jet d'encre, ces matières fibreuses sont imprimées d'une encre aqueuse qui renferme
a) un colorant pigmentaire de formule où
R₅₂ représente un atome d'hydrogène, un atome d'halogène, un groupe alkyle en C₁-C₄, alkoxy en C₁-C₄, nitro ou cyano,
R₅₃ représente un atome d'hydrogène, un atome d'halogène, un groupe nitro ou cyano,
R₅₄ représente un atome d'hydrogène, un atome d'halogène ou un groupe phénylaminocarbonyle,
R₅₅ représente un atome d'hydrogène ou un groupe hydroxy, et
R₅₆ représente un atome d'hydrogène ou un reste de formule où
R₅₇ représente un atome d'hydrogène, un groupe alkyle en C₁-C₄ ou alkoxy en C₁-C₄,
R₅₈ représente un atome d'hydrogène, un groupe alkoxy en C₁-C₄ ou un atome d'halogène, et
R₅₉ représente un atome d'hydrogène, un groupe alkyle en C₁-C₄, alkoxy en C₁-C₄ ou un atome d'halogène, où
R₆₀ et R₆₁ indépendamment l'un de l'autre représentent un groupe alkyle en C₁-C₄ et R₆₂ et R₆₃ représentent un atome d'halogène,
les cycles A, B, D et E sont non substitués ou substitués une ou plusieurs fois par un substituant halogène,
R₆₄ représente un groupe alkyle en C₁-C₄,
R₆₅ représente un atome d'hydrogène, un atome d'halogène, un groupe alkyle en C₁-C₄, alkoxy en C₁-C₄, nitro ou cyano,
R₆₆ représente un atome d'hydrogène, un atome d'halogène, un groupe nitro ou cyano,
R₆₇ représente un atome d'hydrogène, un atome d'halogène, un groupe alkyle en C₁-C₄, alkoxy en C₁-C₄, nitro ou cyano, les cycles A' et B' sont non substitués ou substitués une ou plusieurs fois par un substituant halogène, où
(R₆₈)₀₋₂ et (R₆₈')₀₋₂ indépendamment l'un de l'autre représentent 0 à 2 substituants pris dans le groupe comprenant halogène, alkyle en C₁-C₄, alkoxy en C₁-C₄, nitro ou cyano, et
K₁ et K₂ indépendamment l'un de l'autre représentent un reste de formule
(R₆₉)₀₋₃ et (R₆₉')₀₋₃ indépendamment l'un de l'autre représentent 0 à 3 substituants pris dans le groupe comprenant halogène, alkyle en C₁-C₄, alkoxy en C₁-C₄, nitro ou cyano, en particulier halogène, alkyle en C₁-C₄ et alkoxy en C₁-C₄, ou
C.I. Pigment Yellow 34 ou C.I. Pigment Yellow 128, ou des colorants pigmentaires inorganiques à base de noir de carbone ou d'oxydes de fer,
b) un mélange dispersable dans l'eau ou hydrosoluble de liants de colorants pigmentaires, un composant de mélange étant fondé sur le produit de polymérisation d'acide acrylique et un autre composant de mélange étant fondé sur le produit de polymérisation d'acide acrylique et d'uréthanne, et
c) la glycérine, le propylèneglycol ou le diéthylèneglycol.

2. Procédé selon la revendication 1, **caractérisé en ce qu'**on utilise une encre, qui présente une teneur totale en colorants de 1 à 35 % en niasse, en particulier de 2,5 à 30 % en masse et de préférence de 5 à 20 % en masse, par rapport au poids total de l'encre.

3. Procédé selon l'une des revendications 1 et 2, **caractérisé en ce qu'**on utilise une encre, qui présente, par rapport au poids total de l'encre, une teneur en colorants de 2 à 30 % en masse, en particulier de 5 à 30 % en masse et de préférence de 5 à 25 % en masse en glycérine, propylèneglycol ou diéthylèneglycol.

4. Procédé selon l'une des revendications 1 à 3, **caractérisé en ce qu'**on utilise une encre, qui présente, par rapport au poids total de l'encre, une teneur de 2 à 30 % en masse, en particulier de 5 à 20 % en masse, en liant de colorants pigmentaires.

5. Procédé selon l'une des revendications 1 à 4, **caractérisé en ce qu'**on imprime une matière fibreuse au moyen d'une tête d'injection piézoélectrique.

6. Procédé selon l'une des revendications 1 à 5, **caractérisé en ce qu'**on utilise en tant que matière fibreuse, une matière fibreuse cellulosique.

7. Procédé selon l'une des revendications 1 à 6, **caractérisé en ce qu'**on fixe la matière fibreuse après l'impression à une température de 120 à 190°C.

8. Procédé selon l'une des revendications 1 à 7, **caractérisé en ce qu'**on fixe la matière fibreuse après l'impression par un rayonnement ionisant ou par irradiation par la lumière UV.

9. Procédé selon l'une des revendications 1 à 8, **caractérisé en ce qu'**on réalise, après l'impression, un séchage et un fixage de l'impression, le séchage et le fixage pouvant être réalisés en continu.

10. Procédé selon la revendication 9, **caractérisé en ce que** l'impression, le séchage et le fixage de l'impression sont mis en oeuvre en continu.
